# EUROPÄISCHE PATENTSCHRIFT

(11) **EP 0 166 940 B1**
(45) Veröffentlichungstag und Bekanntmachung des Hinweises auf die Patenterteilung: **29.03.1989**
(21) Anmeldenummer: 85106255.4
(22) Anmeldetag: 22.05.1985
(51) Int. Cl.: F01D 11/08, B22F 1/02, B22F 7/00

(54) **Einlaufbelag einer Strömungsmaschine**
Running-in coating for a turbomachine
Couche de rodage d'une turbomachine

(30) Priorität: 05.07.1984 DE 3424661
(43) Veröffentlichungstag der Anmeldung: 08.01.1986
(73) Patentinhaber: MTU MOTOREN- UND TURBINEN-UNION MÜNCHEN GMBH, D-80976 München (DE)
(72) Erfinder: Hoffmüller, Wilhelm, D-8000 München 50 (DE); Eichner, Josef, D-8069 Scheyern (DE)

(56) Entgegenhaltungen:
- EP-A- 0 067 746
- DE-A- 2 239 840
- DE-A- 2 421 504
- DE-B- 1 089 613
- FR-A- 2 439 053
- GB-A- 1 465 638
- US-A- 3 594 216
- US-A- 3 879 830
- US-A- 3 975 165
- US-A- 4 251 272
- US-A- 4 291 089

## Beschreibung

Die Erfindung betrifft einen gesinterten Einlaufbelag für eine Strömungsmaschine, insbesondere eine Gasturbine, zur Verringerung des Radialspaltes zwischen Rotorschaufeln und Gehäuse, mit Kugelteilchen, welche einen Graphitkern und eine dünnwandige Hülle aus Nickel oder einer Nickellegierung mit Chrom, Aluminium oder Kupfer aufweisen.

In Strömungsmaschinen sind Wirkungsgrad und Betriebsverhalten in hohem Maße davon abhängig, ob es gelingt, den Radialspalt zwischen Rotorschaufeln und Gehäuse so gering wie möglich zu halten. Will man den Radialspalt minimieren, so ist es möglich, durch Abrieb an einem Gehäusebelag (Einlaufbelag) beim Anstreifen diesen Spalt einzustellen, wobei die Schaufeln möglichst wenig abgerieben werden sollen.

Aus der DE-A-2 239 840 ist ein poröser Einlaufbelag für eine Strömungsmaschine bekannt, der zur Verringerung des Radialspaltes zwischen Rotorschaufeln und Gehäuse dient. Dieser Belag besteht aus einer gesinterten Pulvermischung mit im wesentlichen drei Anteilen, wovon ein erster Teil ein Ni-Cr-Legierungspulver, ein zweiter Teil ein CoAIY-Legierungspulver und ein dritter Teil ein aus Kugelteilchen bestehendes Pulver ist. Die Kugelteilchen haben einen Graphitkern und eine Hülle aus Ni, Fe, Co, Cr oder deren Legierungen. Aufgrund der Porösität des Belages und des großen Anteils aus metallischen Teilchen besteht die Gefahr, daß durch Abrieb des Belages stromabwärts gelegene Komponenten durch Erosion gefährdet werden oder sich Spalte oder kleine Kühlbohrungen zusetzen.

Aus der US-A-4 291 089 ist ein Einlaufbelag bekannt, der durch Flammspritzen von Pulver entsteht, wobei die Pulverpartikel einen Kern aus nichtmetallischem Material mit guten Gleiteigenschaften aufweisen und eine Hülle aus Nickel oder Nickellegierung. Auch ein solcherart hergestellter Belag ist porös.

Aus der DE-A-2 421 504 ist ein Sintermaterial bekannt, welches aus Teilchen mit Glas-Keramikkern und einer sie umgebenden metallischen Hülle besteht. Ein solches Material eignet sich aufgrund seiner Härte und Abriebfestigkeit für Bremsbeläge, elektrische Kontakte und Kollektoren; für einen Einlaufbelag wäre es nicht geeignet.

Aufgabe der Erfindung ist es, einen relativ weichen Einlaufbelag zu schaffen, der die Minimierung des Radialspaltes zwischen Rotorschaufeln und Gehäuse einer Strömungsmaschine gestattet und zugleich geringe Temperatur- und Erosionsempfindlichkeit aufweist.

Erfindungsgemäß wird diese Aufgabe dadurch gelöst, daß der Einlaufbelag ausschließlich aus Kugelteilchen besteht, die zu einer Schicht mit dichter geschlossener Oberfläche gesintert sind.

Ein wesentlicher Vorteil der Erfindung liegt darin, daß die Kugelteilchen, da deren Hüllen aus Metall bestehen, leicht zu verbinden und zu verdichten sind. Ein weiterer Vorteil besteht darin, daß durch die Kern- und Hülleausbildung der Teilchen der metallische Anteil am Verbundwerkstoff insgesamt niedriger gehalten werden kann als bei bekannten Einlaufbelägen, was den schädlichen Einfluß abgeriebenen Materials in der Turbine (z. B. Zusetzen von Kühlluftbohrungen, Erosion nachfolgender Turbinenstufen, Umweltbelastung) vermindert.

Schließlich liegt ein weiterer Vorteil des erfindungsgemäßen Einlaufbelags darin, daß geringer Schaufelspitzenverschleiß am Rotor bei gleichzeitig geringer Temperaturempfindlichkeit erreichbar ist.

Ausführungsbeispiele der Erfindung sind in den beigefügten Zeichnungen schematisch dargestellt und werden anhand derselben erläutert.

Es zeigen:
Fig. 1 ein Teilchen des Einlaufbelages
Fig. 2 ein Schliffbild eines Einlaufbelages
Fig. 3 einen Einlaufbelag mit einer einseitigen trägerbandartigen Oberfläche.

In Fig. 1 ist ein kugelförmiges Teilchen mit einem Graphitkern und einer metallischen Hülle 2 aus Nickel oder einer Nickellegierung dargestellt. Die Hülle wird durch Beschichten des Kerns auf galvanischem Wege (elektrolytisch) oder nach dem CVD-Verfahren (chemisch = stromlos) erzeugt. Auch andere physikalische (PVD-Verfahren) sind anwendbar.

Als Hüllwerkstoff wird Nickel oder eine Nickellegierung verwendet, weil die Einsatztemperatur ohne schädigende Oxidation sehr hoch liegt (im Bereich um etwa 500 °). Ein Graphitkern wird wegen der guten Gleiteigenschaften verwendet. Die Teilchen nach Fig. 1 können einen Durchmesser zwischen etwa 50 und 150 11m aufweisen. Die Härte des im Sinterverfahren hergestellten Belags ist hauptsächlich von Größe und Menge des Graphits des Kerns sowie dem verwendeten Hüllwerkstoff und dessen Menge bzw. Dicke abhängig. Wird eine hohe Temperaturbeständigkeit des Einlaufbelags gefordert, so kann das Nickel höher legiert werden. Liegen die Einsatztemperaturen gering, kann Nickel auf elektrolytischem Wege mit Aluminium oder mit Kupfer legiert, als Hüllwerkstoff aufgebracht werden. Mit Vorteil ist der Volumenteil des Kerns 1 im Teilchen etwa 75 %. Die Dicke der Hülle 2 beträgt etwa 1 - 5 um auf dem Kern, jedoch nur etwa 1/3 des Gewichtsanteils. Die Teilchen werden vorteilhafterweise bei geringem Druck von __< 10-¹M Pa und einer Temperatur von 1000° C bis etwa 1500°C und einer Zeit von einigen Stunden im Vakuum-Ofen gesintert.

Bevorzugt ist der metallische Hüllwerkstoff in seiner Legierung, danach auszuwählen, daß er sich von einer Verdichter- oder Turbinenschaufel eines Triebwerks leicht abschälen läßt. Hierbei ist zu berücksichtigen, daß die meisten bekannten Schaufelwerkstoffe bei hoher Temperatur d. h. beim Anstreifen der Schaufelspitzen ihre Härte verlieren.

Durch Walzen oder Rollen kann der Einlaufbelag noch verdichtet werden.

Ein Schliffbild durch einen gesinterten Einlaufbelag aus Verbundwerkstoff zeigt Fig. 2. Durch die innige Verbindung der Teilchen untereinander ist eine etwa durch agressives Gas einer Gasturbine verursachte Erosion nicht möglich. Fig. 2 zeigt, daß die reine Kugelform im wesentlichen nur beim Ausgangsmaterial (Pulver) vorliegt. Nach dem Sintern kann eine beliebige Kornform vorliegen. Die Fig. 2 zeigt außerdem deutlich das Aneinanderlagern d. h. die gute Verbindung der Teilchen untereinander nach dem Sintern mit Hilfe der Hüllwerkstoffe.

Ein Belag kann, wie Fig. 3 zeigt, durch Aneinanderlagern von Teilchen 3 des Verbundwerkstoffs schichtartig gebildet werden, wobei die Gefügestruktur durch die Sinterbedingungen in gewünschter Weise beeinflußt werden kann. Fig. 3 zeigt eine auf einer Folie 4 als Träger, z. B. einer 0,2 mm dicke Metallfolie, aufgesinterte Schicht, die ein gut kleb- bzw. lötbares Band bildet.

## Patentansprüche

1. Gesinterter Einlaufbelag für eine Strömungsmaschine, insbesondere eine Gasturbine, zur Verringerung des Radialspaltes zwischen Rotorschaufeln und Gehäuse, mit Kugelteilchen, welche einen Graphitkern und eine dünnwandige Hülle aus Nickel oder einer Nickellegierung mit Chrom, Aluminium oder Kupfer aufweisen, dadurch gekennzeichnet, daß er ausschließlich aus Kugelteilchen besteht, die zu einer Schicht mit dichter geschlossener Oberfläche gesintert sind.

2. Einlaufbelag nach Anspruch 1, dadurch gekennzeichnet, daß er gesinterte Belag durch Walzen nachverdichtet ist.

3. Einlaufbelag nach Anspruch 1 oder 2, dadurch gekennzeichnet, daß er gehäuseseitig eine trägerbandartige zusammenhängende Schicht mit glatter Außenfläche aufweist.

## Revendications

1. Couche de rodage agglomérée pour une turbomachine, notamment une turbine à gaz, en vue de réduire la fente radiale entre les aubes du rotor et le carter, composée de particules sphériques, qui comportent un noyau de graphite et une enveloppe à mince paroi en nickel ou en un alliage de nickel avec du chrome, de l'aluminium ou du cuivre, couche de rodage caractérisée en ce qu'elle est constituée exclusivement par des particules sphériques qui sont agglomérées par frittage de façon à former une couche présentant une surface extérieure compacte fermée.

2. Couche de rodage selon la revendication 1, caractérisée en ce que cette couche de rodage agglomérée par frittage est soumise à une compression complémentaire par laminage.

3. Couche de rodage selon la revendication 1 ou 2, caractérisée en ce qu'elle est pourvue du côté du carter d'une couche continue, du genre d'une bande de support, avec surface extérieure lisse.

## Claims

1. Sintered running-in coating for a turbomachine, particularly a gas turbine, to reduce the radial clearance between rotor blades and housing, with spherical particles comprising a graphite core and a thin-gauge casing of nickel or a nickel alloy with chromium, aluminium or copper, characterised in that it consists solely of spherical particles which are sintered to form a coating of a densely closed surface.

2. A running-in coating according to claim 1, characterised in that rollers apply a secondary compaction to the sintered coating.

3. A running-in coating according to claim 1 or 2, characterised in that on the housing side it comprises a layer with a smooth outer surface which is cohesive in the manner of a carrier strip.
